# FASCICULE DE BREVET EUROPEEN

(11) **EP 0 101 388 B1**
(45) Date de publication et mention de la délivrance du brevet: **16.04.1986**
(21) Numéro de dépôt: 83420102.2
(22) Date de dépôt: 16.06.1983
(51) Int. Cl.: D06N 3/00, D06N 3/06, D06N 7/00

(54) **Procédé continu d'obtention de revêtements plastiques décorés pour sols ou murs et installation prévue pour la mise en oeuvre de ce procédé**
Kontinuierliches Verfahren zur Herstellung von dekorierten plastischen Wand- und Fussbodenbelägen und Mittel zur Durchführung des Verfahrens
Continuous process for the manufacture of decorated plastic floor or wall coverings and device for carrying out the process

(30) Priorité: 18.06.1982 FR 8211122
(43) Date de publication de la demande: 22.02.1984
(73) Titulaire: GERLAND S.A., F-69625 Villeurbanne Cédex (FR)
(72) Inventeur: Berenger, Daniel, F-26130 Saint-Paul-Trois-Chateaux (FR)
(74) Mandataire: Maureau, Pierre

## Description

La présente invention concerne un procédé continu d'obtention de revêtements plastiques décorés pour sols ou murs et l'installation prévue pour la mise en oeuvre de ce procédé.

On sait que les feuilles de polychlorure de vinyle, comportant éventuellement une armature telle qu'un mât de fibres de verre, une grille, etc. destinées à recevoir une impression sont couramment fabriquées par enduction, c'est-à-dire par application, à l'aide d'un matériel classique (racle, reverse-roll coater, machine à rideau, etc.) d'une composition vinylique liquide à base de polychlorure de vinyle additionné de plastifiants et de divers additifs. Cette enduction doit ensuite être solidifiée à chaud, généralement entre 150 et 180 °C, de façon à assurer sa gélification. Cette opération de gélification peut être effectuée dans un four ; elle l'est aussi avantageusement au contact d'un cylindre parfaitement poli chauffé aux températures nécessaires, ce qui permet de réaliser, en même temps que la gélification, un parfait état de surface de la couche plastique obtenue. Ces cylindres ou tambours de gélification sont couramment utilisés dans l'industrie des revêtements de sol ou de mur plastiques, et de l'enduction vinylique en général.

Un grand nombre de ces produits plastiques à base de polychlorure de vinyle (PVC) enduits ou calandrés, tels que nappes, stores, rideaux, bâches, revêtements de sols, revêtements de mur, etc. comportent un décor apporté par une impression en plusieurs couleurs. Cette impression peut être réalisée par différentes techniques : héliographie, offset, sérigraphie (à plat ou au cadre rotatif), flexographie, etc. et elle est en général appliquée après gélification du support plastique à décorer.

L'impression directe sur un support plastique non gélifié peut en effet poser un certain nombre de problèmes en raison, notamment, de l'instabilité dimensionnelle dudit support entraînant des déformations du dessin.

Il est bien entendu possible d'intégrer, à la-suite du dispositif de gélification du support plastique, une unité d'impression, afin de fabriquer de façon continue les revêtements décorés. Toutefois, et en raison non seulement de l'investissement élevé que présente une machine à imprimer mais aussi du coût important de gravure ou préparation des cadres ou matrices nécessaires à l'obtention de chaque couleur du dessin à réaliser, cette intégration ne se justifie économiquement que pour l'obtention de métrages importants pour un même dessin.

Il faut enfin noter que l'utilisation d'unités d'impression classiques pour l'échantillonnage des dessins, que ces unités soient ou non intégrées dans une ligne continue de fabrication, aggrave le prix de revient de l'impression, en raison notamment du coût élevé de certains supports plastiques.

On s'est vite rendu compte de tout l'intérêt présenté par le procédé d'impression par transfert selon lequel le dessin à réaliser est tout d'abord imprimé sur un papier de faible coût avant d'être transféré, comme par décalcomanie, sur le support plastique.

Le papier utilisé dans ce but est traité, avant impression, à l'aide de compositions spécialement mises au point pour que les encres normalement utilisées pour l'impression du chlorure de polyvinyle (généralement à base de copolymères d'acétate et de chlorure de polyvinyle) n'y adhèrent que faiblement et puissent être totalement transférées à chaud sur le support plastique à décorer.

L'opération même de transfert se fait habituellement à une température comprise entre 100° et 180 °C et sous une faible pression, la face imprimée du papier et la face à décorer du support plastique sont maintenues en contact pendant un temps très court mais toutefois suffisant pour réaliser le transfert de l'impression du papier au support plastique.

Cette opération se fait sur tout équipement permettant d'assurer un contact intime aux températures nécessaires entre le papier imprimé et le support plastique, par exemple sur des glaceuses, des doubleuses, ou des machines de doublage utilisées dans l'industrie des plastiques et du caoutchouc, telles que celles désignées commercialement sous les marques de : Auma, Rotodorn, Rotocure, etc. La vitesse à laquelle s'effectue le transfert est relativement élevée et se situe entre 20 et 50 m/min. Après un refroidissement modéré (jusqu'à 50-80 °C par exempte) te papier est séparé du support plastique sur lequel a été transféré le dessin imprimé.

La présente invention s'est donné pour but de proposer un procédé continu d'obtention de revêtements plastiques décorés qui soit applicable, dans des conditions économiques, à de faibles métrages et ne nécessite pas d'investissements importants.

C'est ainsi qu'elle a pour objet un procédé continu d'obtention de revêtements plastiques décorés, notamment pour sols et murs, et dont l'originalité consiste en ce que l'étape d'enduction, à l'aide de plastisol liquide, du support servant d'armature aux dits revêtements est immédiatement suivie d'une étape d'impression par transfert au cours de laquelle la face imprimée du papier transfert est mise au contact de la couche de plastisol liquide et en ce que l'ensemble ainsi constitué est soumis à l'action simultanée de la chaleur et de la pression afin d'assurer en une seule opération le transfert du dessin et la prégélification du plastisol.

Le papier servant à réaliser l'impression transfert est avantageusement muni, avant sa propre impression, d'une couche filmogène à base de produits aptes à faciliter le transfert ultérieur de ladite impression.

Parmi les produits convenant à cet usage, on peut citer la zéine, les carboxyméthylcelluloses, les silicones et les résines synthétiques telles que les polyéthylène, le polypropylène et le polyamide.

Selon un mode de réalisation préféré de l'invention, le support servant d'armature au revêtement de sol ou de mur décoré est constitué par un voile de fibres telles que des fibres de verre, préalablement imprégné d'une couche de plastisol puis gélifié. On dispose ainsi d'une surface parfaitement plane permettant d'obtenir, une fois réalisée l'opération simultanée de gélification et d'impression transfert de ce support enduit d'une nouvelle couche de plastisol liquide, un revêtement ne présentant aucune irrégularité d'aspect.

L'installation utilisée pour la mise en oeuvre du procédé selon l'invention comporte essentiellement un premier poste de stockage de plastisol, des moyens d'amenée d'un voile de fibres de verre à un premier moyen d'application de plastisol audit voile, des moyens de gélification du voile enduit de plastisol, un second poste de stockage de plastisol, des moyens d'amenée du voile enduit et gélifié constituant le support à un second moyen d'application de plastisol, un poste de stockage et de déroulage d'une feuille de papier transfert préalablement imprégné, des moyens permettant d'amener la face enduite du support et de la nouvelle couche de plastisol au contact de la face imprimée du papier transfert, des moyens permettant d'assurer simultanément le transfert du colorant du papier au support enduit de plastisol liquide et la gélification de ce plastisol, des moyens de séparation du support gélifié et décoré de la feuille de papier transfert, un poste de stockage et d'enroulage de la feuille de papier transfert dépourvue de son impression et des moyens permettant le stockage du support gélifié et décoré, éventuellement précédés de moyens de finissage supplémentaires du support gélifié et décoré.

La présente invention sera mieux comprise d'ailleurs et ses avantages ressortiront bien des exemples qui suivent de différents modes de réalisation du procédé selon l'invention, en référence au dessin schématique annexé dont la figure unique représente une installation permettant la mise en oeuvre dudit procédé.

Sur le dessin (1) représente le support à imprimer, (2) le plastisol, (3) le papier transfert imprimé et (4) le produit fini, imprimé et gélifié.

### Exemple 1 - Obtention d'un revêtement de sol expansé à relief

### Préparation du support (1).

On enduit tout d'abord, à l'aide du moyen de raclage (14), un voile de verre (6) de 50 g/m² (provenant d'une installation non représentée au dessin et qui peut constituer la tête de ligne de l'installation selon l'invention) avec 400 g/m² du plastisol (5) stocké dans le réservoir (7) et présentant la composition suivante :
- Polychlorure de vinyle microsuspension, valeur K-80, type PB 1702, commercialisé par la Société ORGAVYL (France) 100 g
- Di-Iso-octyl phtalate 60 g
- Stabilisant liquide (Ba-Zn) 2 g
- Carbonate de calcium (diamètre moyen 14 u,m) 45 g
- Oxyde de titane 5 g
- Additif de mouillage 2 g

La viscosité du plastisol est ajustée à 2500 mPa - s 2 500 centipoises) par addition de 1 à 2 % de dodécylbenzène.

Une fois enduit, le voile (6) est gélifié sur le cylindre (8) dont la température est portée à 150-155 °C. Après refroidissement, on applique en (15) sur ce voile enduit, qui constitue le support (1), une enduction (300 g/m²) de plastisol gonflable (2) stocké dans le réservoir (9) ayant la composition suivante :
- Polychlorure de vinyle microsuspension, valeur K-68, type PB 1152 C, commercialisé par la Société ORGAVYL (France) 40 g
- Polychlorure de vinyle, émulsion, valeur K-68, type P 68 E, commercialisé par la Société WACKER (Allemagne) 40 g
- Polychlorure de vinyle, suspension, (« Blending resin ») type PB 8015, commercialisé par la Société ORGAVYL (France) 20 g
- Butyl benzylphtalate 20 g
- Di-octyl phtalate 35 g
- Carbonate de calcium 10 g
- Agent gonflant (azodicarbonamide) 2,40 g
- Stabilisant catalyseur (oxyde de zinc) 1,20 g
- Oxyde de titane 3,60 g

La viscosité de ce plastisol est ajustée à 4000 mPa - s (4000 centipoises), au dodécylbenzène.

Cette enduction peut être indifféremment appliquée à la racle, comme représenté au dessin, ou à l'aide du dispositif dit « reverse roll _{"}.

Le support (1) enduit avec ce plastisol liquide (2) est ensuite amené au contact du cylindre gélificateur (11) en même temps que le papier transfert imprimé (3) provenant du rouleau (10), la face imprimée du papier (3) étant contre la face enduite du support (1).

Ce papier transfert (3) est un papier couché de 50 g, préalablement enduit d'une couche dite « release de 20 g/m² d'une résine telle que le polypropylène ; il a été imprimé en hélio avec une encre présentant la composition suivante :
- Copolymère acétate et chlorure de polyvinyle type VYNS, marque déposée, commercialisé par UNION CARBIDE 17 g
- Méthyléthyl-cétone 80 g
- Méthyl-isobutyl-cétone 20 g
- Pigments type Microlith K (marque déposée), commercialisés par CIBA GEIGY, selon le coloris 0,1 à 10 g

La viscosité était ajustée à la méthyl-éthyl-cétone pour obtenir, à l'utilisation, une encre de 30 mPa - s (15 secondes (coupe FORD numéro 4).

Certaines encres contiennent un inhibiteur d'expansion permettant l'obtention de dessins en relief, tel que l'anhydride trimellitique ou le benzotriazole à une dose allant de 2,5 à 10 %, selon le relief du dessin.

Le cylindre gélificateur (11) est porté à une température qui peut se situer entre 130 et 190 °C et qui, dans le cas d'une ligne marchant à 20 m/minute, se situe aux environs de 170 °C. Le papier transfert imprimé (3) et le voile de verre imprégné (1) et enduit le plastisol gonflable (2) sont pressés ensemble contre le cylindre chaud (1) et restent en contact intime sur une grande partie de la circonférence de ce dernier. A la sortie du cylindre (11) on refroidit le complexe (2-3), puis on sépare le papier qui ne porte plus d'impression et est repris sur le rouleau (12). On peut éventuellement le réimprimer à nouveau pour une opération suivante. L'impression appliquée sur le papier s'est alors transférée sur la couche de plastisol gonflable (2) appliquée au support (1) et l'on obtient un revêtement enduit et imprimé (4).

On peut ensuite, et spécialement dans le cas où l'encre d'impression contenait un inhibiteur d'expansion, enduire le revêtement imprimé (4), par exemple au moyen d'une installation dite « reverse-roll (non représentée au dessin mais située avant le rouleau de stockage (13)) de 320 g/m² d'une couche de surface transparente désaérée présentant la composition suivante :
- Polychlorure de vinyle, microsuspension, valeur K-80, type PB 1702, commercialisé par la société ORGAVYL (France) 40 g
- Polychlorure de vinyle, émulsion, valeur K-80, type P 80, commercialisé par la société WACKER (Allemagne) 40 g
- Polychlorure de vinyle, suspension, valeur K-65, type C 65 V, commercialisé par la société WACKER (Allemagne) 20 g
- Butylbenzylphtalate 26 g
- Dioctyl phtalate 7 g
- Isobutyrate de texanol 7 g
- Huile de soja époxydée 4 g
- Stabilisant liquide Ba-Zn 3 g
- Absorbeur ultra-violet 0,2 g
- Additif de désaération 0,2 g
- Dodécyl benzène 5 g

Le support (4) ainsi enduit passe alors dans un four à 200-210 °C. A cette température l'agent gonflant se décompose pour donner une mousse chimique, sauf aux endroits où l'encre d'impression contenait de l'inhibiteur.

La surface est gélifiée.

Le revêtement de sol obtenu imprimé et en relief peut, dans certains cas, recevoir à l'envers une enduction supplémentaire de mousse mécanique présentant la composition suivante :
- Polychlorure de vinyle, émulsion, valeur K-70, type EF 701, commercialisé par PLASTIMER (France) 100 g
- Butyl benzyl phtalate 25 g
- Di-octyl phtalate 25 g
- Stabilisant liquide (Ba-Zn) 2 g
- Carbonate de calcium 20 g
- Surfactif silicone 3 g

Ce plastisol est moussé mécaniquement par incorporation d'air sec dans un batteur mécanique du type MONDOMIX (marque déposée). On dépose à la racle 300 g/m² de mousse mécanique de densité fraîche 500 g au litre. On gélifie dans un four à 175 °C. Le revêtement gélifié et décoré (4) est enroulé en (13).

### Exemple 2 - Revêtement mural expansé à relief

Un voile de verre (1) de 50 g/m² est enduit directement en (15) avec la composition (2) suivante :
- Polychlorure de vinyle microsuspension, valeur K-68 50 g
- Polychlorure de vinyle, émulsion, valeur K-68 50 g
- Butyl benzyl phtalate 25 g
- Di-octyl phtalate 35 g
- Carbonate de calcium 40 g
- Agent gonflant (azodicarbonamide) 2,40 g
- Catalyseur (oxyde de zinc) 1,20 g
- Oxyde de titane et pigments 7 g
- Huile de soja époxydée 5 g
- Stabilisant liquide (Ba-Zn) 2 g

La viscosité du plastisol est ajustée au white spirit à 5 000 mPa - s (5 000 centipoises). On dépose à la racle 400 g/m^{2.}

Le papier transfert (3) (papier couché de 50 g/m² revêtu d'un film de polyamide de. 20 g/m²) est préparé pour apporter en même temps l'impression et le vernis de surface. Pour cela, on imprime tout d'abord sur le papier un vernis acrylique de composition :
- Résine acrylique : ELVACITE 2041, marque déposée, commercialisé par la société DUPONT de NEMOURS (USA) 20 g
- Méthyléthylcétone 100 g

On ajoute éventuellement à cette composition 10 % de silice amorphe micronisée du type commercialisée par la firme GRACE sous la marque Siloïd. On obtiendra ainsi un vernis de surface mat.

On imprime ensuite le papier avec une encre présentant la composition suivante :
- Résine acrylique (ELVACITE 2041) commercialisée par DUPONT de NEMOURS 17 g
- Méthyléthylcétone 80 g
- Méthylisobutylcétone 20 g
- Pigments enrobés acrylique, type ROWALID. PP. AC, marque déposée, commercialisés par ROWA (R.F.A.) 0,1 à 10 g

On peut aussi adjoindre à cette encre un inhibiteur d'expansion tel que l'anhydride trimellitique à une dose de 5 % pour un relief moyen et de 10 % pour un relief plus marqué.

On transfère simultanément l'impression et le vernis de surface et l'on effectue en même temps la prégélification du plastisol gonflable par passage du support (1) enduit du plastisol (2) et du papier (3) sur le cylindre gélificateur (11).

On enlève ensuite le papier transfert et l'on effectue l'expansion du plastisol gonflable (2) dans un four porté à 200-220 °C (non représenté).

On obtient ainsi directement un revêtement mural en relief imprimé avec un vernis de surface qui est stocké en (13).

### Exemple 3 - Revêtement de sol (ou de mur) non expansé. Préparation du support (1)

Sur un voile de verre (6) de 50 g/m², on enduit à la racle en (14) 300 g/m² du plastisol (5) suivant :
- Polychlorure de vinyle, émulsion, valeur K 80, du type E 80 CA, commercialisé par la société WACKER 100 g
- Di-octyl phtalate 60 g
- Paraffine chlorée 25 g
- Stabilisant liquide (Ba-Cd-Zn) . 2 g
- Carbonate de calcium 150 g
- Oxyde de titane et pigments 3,5 g
- Additif de mouillage 1,5 g
- Réducteur de viscosité 2 à 4 g

On ajuste la viscosité à 3500 mPa - s (3 500 centipoises). Après gélification de ce plastisol sur le tambour chauffant (8) (140-145 °C), on applique à l'aide de la racle (15) sur le support (1) ainsi obtenu 350 g d'un plastisol (2) ayant la composition suivante :
- Polychlorure de vinyle, émulsion, valeur K-70 40 g
- Polychlorure de vinyle, émulsion, valeur K-80 40 g
- Polychlorure de vinyle, suspension, valeur K-57 20 g
- Carbonate de calcium 40 g
- Di-octyl phtalate 40 g
- Stabilisant liquide Ba-Zn 2 g
- Oxyde de titane et pigments 5 g

Le support (1) ainsi enduit du plastisol (2) est pressé en même temps que le papier transfert imprimé (3) contre le cylindre (11) porté à 180 °C.

Le papier est ensuite enlevé et stocké en (12) et on applique (sur une partie non représentée de l'installation) sur le produit imprimé (4) une enduction de plastisol de surface transparente (100 g/m² pour un revêtement mural, 250 g/_{M}² pour un revêtement de sol), ayant la composition suivante :
- Polychlorure de vinyle, microsuspension, valeur K-70, type PB 1302, commercialisé par ORGAVYL (France) 50 g
- Polychlorure de vinyle, émulsion, valeur K-70, type P 70, commercialisé par la société WACKER (R.F.A.) 50 g
- Santicizer 213, commercialisé par la société MONSANTO (Belgique) 40 g
- Stabilisant liquide Ba-Zn 3 g
- Epoxystéarate d'Octyl 4 g
- Absorbeur ultra-violet 0,2 g
- Additif de désaération 0,2 g
- Dodécylbenzène 2 g

On désaère ce plastisol sous vide, on l'applique au reverse-roll, on gélifie dans un four à 210 °C et on effectue éventuellement un gaufrage mécanique permettant de communiquer à la surface du revêtement un certain relief avant son stockage sur le rouleau (12).

## Revendications

1. Procédé continu d'obtention de revêtements plastiques décorés, notamment pour sols et murs, caractérisé en ce que l'étape d'enduction, à l'aide de plastisol liquide, du support servant d'armature aux dits revêtements est immédiatement suivie d'une étape d'impression par transfert au cours de laquelle la face imprimée du papier transfert est mise au contact de la couche de plastisol liquide et en ce que l'ensemble ainsi constitué est soumis à l'action simultanée de la chaleur et de la pression afin d'assurer en une seule opération le transfert du dessin et la prégélification du plastisol.

2. Procédé selon la revendication 1, caractérisé en ce que le plastisol liquide sur lequel est appliquée la face imprimée du papier transfert est un plastisol gonflable.

3. Procédé selon la revendication 1 et la revendication 2, caractérisé en ce que le papier servant à réaliser l'impression transfert est muni, avant sa propre impression d'une couche de produits filmogènes aptes à faciliter le transfert ultérieur de ladite impression.

4. Procédé selon la revendication 3, caractérisé en ce que le produit filmogène est choisi parmi les résines synthétiques telles que les polyéthylènes, les polypropylènes et les polyamides.

5. Procédé selon la revendication 3, caractérisé en ce que le produit filmogène est choisi parmi les silicones.

6. Procédé selon la revendication 3, caractérisé en ce que le produit filmogène est choisi dans le groupe comprenant la zéine et les carboxyméthylcelluloses.

7. Procédé selon l'une quelconque des revendications 1 à 6, caractérisé en ce que le support servant d'armature au revêtement de sol ou de mur décoré est constitué par un voile de fibres préalablement imprégné d'une couche de plastisol puis gélifié.

8. Procédé selon la revendication 7, caractérisé en ce que le support servant d'armature est un voile de fibres de verre.

9. Installation pour la mise en oeuvre du procédé selon l'une quelconque des revendications 1 à 8, caractérisé en ce qu'elle comporte essentiellement un premier poste de stockage (7) de plastisol (5), des moyens d'amenée d'un voile de fibres (6) à un premier moyen d'application (14) de plastisol audit voile, des moyens de gélification (8) du voile enduit de plastisol, un second poste de stockage (9) de plastisol (2), des moyens d'amenée du voile enduit et gélifié constituant le support (1) à un second moyen d'application de plastisol (15), un poste de stockage et de déroulage (10) d'une feuille de papier transfert préalablement imprimé (3), des moyens permettant d'amener la face enduite du support de la nouvelle couche de plastisol (2) au contact de la face imprimée du papier transfert (3), des moyens (11) permettant d'assurer simultanément le transfert du colorant du papier au support enduit de plastisol liquide et la gélification de ce plastisol, des moyens de séparation du support gélifié et décoré (4) de la feuille de papier transfert, un poste de stockage et d'enroulage (12) de la feuille de papier transfert dépourvue de son impression et des moyens (13) permettant le stockage du support gélifié et décoré, éventuellement précédés de moyens de finissage supplémentaires du support gélifié et décoré.

## Claims

1. A continuous process to obtain decorated plastics coverings, notably for floors and walls, characterized in that the coating stage, by means of a liquid plastisol, of the support serving as a backing for the said coverings is immediately followed by a transfer printing stage in the course of which the printed surface of the transfer paper is placed in contact with the layer of liquid plastisol, and in that the body so formed is submitted to the simultaneous action of heat and pressure in order to ensure in a single operation the transfer of the design and the pre-gelling of the plastisol.

2. A process according to Claim 1, characterized in that the liquid plastisol on to which the printed face of the transfer paper is applied is an expandable plastisol.

3. A process according to Claim 1, characterized in that the paper that is used to produce the transfer printing is supplied, before it is printed, with a layer of film-forming products suitable to facilitate the latter transfer of the said printing.

4. A process according to Claim 3, characterized in that the film-forming product is selected, from amongst the synthetic resins such as the polyethylenes, the polypropylenes and the polyamides.

5. A process according to Claim 3, characterized in that the film-forming product is chosen from amonst the silicones.

6. A process according to Claim 3, characterized in that the film-forming product is chosen from the group comprising zein and carboxymethylcelluloses.

7. A process according to any of Claims 1 to 6, characterized in that the support serving as a backing for the decorated floor or wall covering is formed by a network of fibres firstly impregnated with a layer of plastisol and then gelled.

8. A process according to Claim 7, characterized in that the support serving as a backing is a network of glass fibres.

9. An installation to carry out the process according to any_of Claims 1 to 8, characterized in that it essentially comprises a first storage point (7) for plastisol (5), means of transport for a network of fibres (6) to a first means of application (14) of plastisol to the said network, means of gelling (8) of the network coated with plastisol, a second storage point (9) for plastisol (2), means of transport for the coated, gelled network forming the support (1) to a second means of application of plastisol (15), means enabling the face of the support coated by the new layer of plastisol (2) to be brought into contact with the printed face of the transfer paper (3), means (11) enabling simultaneous transfer of the colouring matter in the paper to the support coated with liquid plastisol and gelling of the plastisol, means of separating the gelled, decorated support (4)_from the sheet of transfer paper, a storage and winding-up point (12) for the sheet of transfer paper after removal of its printing, and means (13) allowing storage of the gelled, decorated support, possibly preceded by supplementary means of finishing the gelled, decorated support.

## Patentansprüche

1. Kontinuierliches Verfahren zur Herstellung von mit einem Dekor versehenen Verkleidungen aus Plastik, insbesondere für Boden und Wände, dadurch gekennzeichnet, daß der Verfahrensschritt der Beschichtung des als Armierung dieser Verkleidungen dienenden Trägermaterials (1) mit einem flüssigem Plastisol (2) unmittelbar von einem Verfahrensschritt des Transferdruckens gefolgt wird, im Verlaufe dessen die bedruckte Seite des Transferpapiers (3) mit der Schicht des flüssigen Plastisols in Berührung gebracht wird, und daß die so gebildete Einheit der gleichzeitigen Wirkung von Wärme und Druck ausgesetzt wird, um in einem einzigen Arbeitsgang den Transfer des Druckmusters und die Vorgelierung des Plastisols zu bewirken.

2. Verfahren nach Anspruch 1, dadurch gekennzeichnet, daß das flüssige Plastisol, auf das die bedruckte Seite des Transferpapiers (3) aufgebracht wird, ein aufschäumbares Plastisol ist.

3. Verfahren nach Anspruch 1 oder 2, dadurch gekennzeichnet, daß das zur Durchführung des Transferdruckes verwendete Papier (3) vor seiner eigenen Bedruckung mit einer Schicht filmbildenden Materials bedeckt wird, die den späteren Transfer des Druckmusters erleichtert.

4. Verfahren nach Anspruch 3, dadurch gekennzeichnet, daß das filmbildende Material aus den Kunstharzen gewählt wird wie z. B. den Polyethylenen, den Polypropylenen und den Polyamiden.

5. Verfahren nach Anspruch 3, dadurch gekennzeichnet, daß das filmbildende Material aus den Silikonen ausgewählt wird.

6. Verfahren nach Anspruch 3, dadurch gekennzeichnet, daß das filmbildende Material aus der die Zeine und die Carboxymethylcellulosen enthaltenden Gruppe ausgewählt wird.

7. Verfahren nach einem der Ansprüche 1 bis 6, dadurch gekennzeichnet, daß das als Armierung des mit einem Dekor versehenen Verkleidung für Böden oder Wände dienende Trägermaterial (1) durch ein Vlies aus Fasern gebildet ist, das zuvor mit einer Schicht eines danach gelierten Plastisols (5) imprägniert wird.

8. Verfahren nach Anspruch 7, dadurch gekennzeichnet, daß das als Armierung dienende Trägermaterial (1) ein Vlies aus Glasfasern ist.

9. Einrichtung zur Durchführung des Verfahrens nach einem der Ansprüche 1 bis 8, dadurch gekennzeichnet, daß sie im wesentlichen umfaßt : eine erste Vorratsstation (7) für ein Plastisol (5), Mittel zum Zuführen eines Fasergevlieses (6) zu einer ersten Vorrichtung (14) zum Auftragen von Plastisol auf das Vlies, Mittel (8) zur Durchführung der Gelierung des mit Plastisol beschichteten Vlieses eine zweite Vorratsstation (9) für ein Plastisol (2), Mittel zum Zuführen des beschichteten und gelierten, das Trägermaterial (1) bildenden Vlieses zu einer zweiten Vorrichtung (15) zum Auftragen von Plastisol, eine Vorrats- und Abwickelstation (10) für eine zuvor bedruckte Transferpapier-Bahn, Mittel, die es erlauben, die mit der neuen Schicht von Plastisol (2) beschichtete Seite des Trägermaterials in Kontakt mit der bedrucken Seite des Transferpapiers (3) zu bringen, Mittel (11), die den gleichzeitigen Transfer des Farbstoffes des Papiers auf das mit flüssigem Plastisol beschichtete Trägermaterial und das Gelieren dieses Plastisols ermöglichen, Mittel zum Trennen des gelierten und mit einem Dekor versehenen Trägermaterials (4) von der Transferpapier-Bahn, eine Station (12) zum Sammeln und Aufwickeln der ihres Druckmusters entledigten Transferpapier-Bahn und Mittel (13) zum Sammeln des gelierten und mit einem Dekor versehenen Trägermaterials und diesen gegebenenfalls vorgeschaltete Mittel zur zusätzlichen Nachbehandlung des gelierten und mit einem Dekor versehenen Trägermaterials.
